# EUROPÄISCHE PATENTSCHRIFT

(11) **EP 0 614 863 B1**
(45) Veröffentlichungstag und Bekanntmachung des Hinweises auf die Patenterteilung: **13.08.1997**
(21) Anmeldenummer: 94103430.8
(22) Anmeldetag: 07.03.1994
(51) Int. Cl.: C06B 45/32, C09C 1/64, C09C 1/62, C09C 3/10, C09C 3/04

(54) **Verfahren zur Herstellung von Metallpulver enthaltenden pyrotechnischen Wirkmassen auf wässriger Basis, beschichtete Metallpulver sowie deren Verwendung**
Process for producing metal powder containing water-based pyrotechnic agent, coated metal powder and use therof
Procédé pour la fabrication d'agent pyrotechnique à base aqueuse contenant une poudre métallique, poudre métallique revêtue et son utilisation

(30) Priorität: 08.03.1993 DE 4307237
(43) Veröffentlichungstag der Anmeldung: 14.09.1994
(73) Patentinhaber: Buck Werke GmbH & Co, 73337 Bad Überkingen (DE)
(72) Erfinder: Hieke, Klaus, Dipl.-Chem. Dr., D-79395 Neuenburg (DE); Frehn, Angelika, Dipl.-Chem., D-79424 Auggen (DE)
(74) Vertreter: Spott, Gottfried, Dr.

(56) Entgegenhaltungen:
- EP-A- 0 188 171
- EP-A- 0 310 580
- DE-A- 1 938 933
- DE-B- 1 234 195
- FR-A- 1 180 530
- FR-A- 2 238 692
- US-A- 4 434 009
- S. PAUL 'Surface Coatings' 1986 , JOHN WILEY & SONS , NEW YORK, US * Seite 290 - Seite 297 *

## Beschreibung

Die Erfindung betrifft ein Verfahren zur Herstellung von Metallpulver enthaltenden pyrotechnischen Wirkmassen auf wäßriger Basis, beschichtete Metallpulver sowie deren Verwendung.

Pyrotechnische Wirkmassen enthalten als wirksames Prinzip häufig roten Phosphor in Kombination mit Metallpulver, insbesondere mit Aluminium oder Magnesium. Bisher erfolgte die Herstellung solcher Wirkmassen, indem ein Bindemittel in einem Chlorkohlenwasserstoff gelöst wurde, das Magnesiumpulver oder Aluminiumpulver und der rote Phosphor in dieser Lösung aufgeschlämmt wurde und die Aufschlämmung durch Abdampfen des Lösemittels granuliert wurde. Dieses Granulat konnte dann gut weiterverarbeitet und dosiert werden. Chlorkohlenwasserstoffe werfen jedoch aus Gründen des Umweltschutzes Probleme auf, und ihre Verwendung wird im Laufe der nächsten Jahre eingeschränkt werden, so daß sie durch andere Lösungsmittel ersetzt werden müssen. Vorteilhaft wäre natürlich die Verarbeitung in einem wäßrigen System, das in bezug auf Sicherheit, Emissionsprobleme und Toxizitätsprobleme am einfachsten zu handhaben ist. Metallpulver können jedoch nicht ohne weiteres in Wasser aufgeschlämmt werden, da dies zu einer explosionsartigen Reaktion unter Bildung von Wasserstoff und Hydroxiden führen könnte. Außerdem werden sie durch die Bildung von Hydroxiden teilweise inaktiviert. Das Metallpulver, wie Magnesiumpulver oder Aluminiumpulver, muß daher so vorbehandelt werden, daß es nicht mit Wasser reagieren kann.

Es ist bereits bekannt, Metallpulver durch chemische Oxidation oder physikalische Verfahren so zu verändern, daß bei Kontakt mit Wasser keine schädlichen Reaktionen auftreten. So sind beispielsweise aus AT-B 236 729 und AT-B 240 128 Verfahren zur chemischen Oxidation von Aluminiumpulver und Magnesiumpulver bekannt, bei denen die das Pulver bildenden Körnchen mit einer Oxidhaut überzogen werden, die das Metall schützt. Weiterhin ist es bekannt, Metallpulver mit einem Überzug, beispielsweise aus Stearinsäure, zu versehen. Ein Nachteil dieser Verfahren ist es jedoch, daß entweder kein ausreichender Schutz gegenüber Wasser gewährt oder daß die Reaktionsfähigkeit derart vermindert wird, daß die Metallpulver die gewünschte Reaktion nicht mehr oder nicht mehr genügend eingehen können.

Aus DE-A 36 26 861 war ein Verfahren zur Herstellung von handhabungssicherem Treibladungspulver auf Basis von kristallinen Sprengstoffen bekannt, bei dem die einzelnen Kristalle des Sprengstoffs mit einem Harz in einem Wirbelschichtverfahren umhüllt wurden. Weiterhin ist aus der US-A 3 706 611 ein Verfahren zur Herstellung einer pyrotechnischen Kunststoffzusammensetzung bekannt, die aus einem flüssigen Polysulfidpolymer, einem kautschukbildenden Mittel, einem Metallpulver, einem organischen Oxidationsmittel und Farbstoff besteht, wobei zuerst das Metallpulver und das flüssige Polymer bei sehr niedrigem Druck vermischt werden und dann nach und nach das Oxidationsmittel und die Farbstoffe zugegeben werden.

Aus DE-B 12 34 195 ist ein Verfahren zur Herstellung beschichteter fester Teilchen mit einer polymeren Überzugsschicht in einer Dispersion bekannt. Dieses Verfahren wird entweder zum Überziehen von Pigmenten angewendet, wobei der Überzug auf Dauer völlig undurchlässig bleiben soll, oder zum Überziehen von reaktionsfähigen Substanzen, wie Pestiziden oder Düngemitteln, wobei die eingekapselte Substanz nach und nach abgegeben werden soll.

Aufgabe der Erfindung ist nun die Bereitstellung eines Verfahrens zur Herstellung von pyrotechnischen Wirkmassen, die als wirksames Prinzip zum Beispiel roten Phosphor in Kombination mit Metallpulver neben anderen üblichen Inhaltsstoffen enthalten, bei dem die Wirkmasse in einem wäßrigen System verarbeitet werden kann, ohne daß das einen Teil der Wirkmasse bildende Metallpulver inaktiviert wird oder eine explosionsartige Reaktion auslösen kann.

Diese Aufgabe wird gelöst durch ein Verfahren zur Herstellung von Magnesiumpulver enthaltenden pyrotechnischen Wirkmassen auf wäßriger Basis, das dadurch gekennzeichnet ist, daß das Magnesiumpulver mit einem für verdünnte Säuren und Wasser unlöslichen und für Wasser und Sauerstoff im wesentlichen undurchlässigen Kunststoff in einem Vakuumwirbelschichtverfahren beschichtet wird, wobei die Beschichtung in einer Masse von nicht mehr als 5 Gewichtsprozent, bezogen auf die Gesamtmasse des Magnesiumpulvers, vorhanden ist, das erhaltene Pulver in Wasser aufgeschlämmt, mit den anderen Bestandteilen der Wirkmasse vermischt und in die gewünschte Form gebracht wird.

Überraschenderweise wurde gefunden, daß durch Beschichten von Magnesiumpulvern mit einer sehr dünnen Schicht aus einem Kunststoff, der in Wasser und verdünnten Säuren unlöslich und für Wasser und Sauerstoff im wesentlichen undurchlässig ist, das Magnesiumpulver so weit inaktiviert werden kann, daß es während der Lagerung, der Verarbeitung in wäßriger Aufschlämmung und der Herstellung der pyrotechnischen Wirkmassen keine unerwünschten Reaktionen eingeht, wobei diese Beschichtung jedoch keine nachteilige Wirkung auf die Eigenschaften, insbesondere die Reaktivität, der pyrotechnischen Wirkmasse selbst hat.

Wesentlich für das erfindungsgemäße Verfahren ist die Behandlung des Magnesiumpulvers. Erfindungsgemäß wird das Magnesiumpulver mit einer Beschichtung aus einem für verdünnte Säuren und Wasser unlöslichen und für Wasser und Sauerstoff im wesentlichen undurchlässigen Kunststoff versehen. Derartige Kunststoffe sind dem Fachmann bekannt, und alle Kunststoffe, die diese Eigenschaften aufweisen und die Wirkmasse nicht nachteilig beeinflussen, sind hier geeignet. Bevorzugt werden für die Kunststoffbeschichtung Polymere oder Copolymere auf Basis von Acrylsäure, Methacrylsäure, Acrylsäureestern und/oder Methacrylsäureestern verwendet. Diese Polymere oder Copolymere eignen sich zur Bildung sehr dünner Beschichtungen, die trotzdem eine Reaktion des umhüllten Metallkorns mit Wasser oder Säure verhindern. Besonders bevorzugt wird ein Methacrylsäure-Methylmethacrylat-Copolymer verwendet. Beim Beschichten des Magnesiumpulvers kann es zu einer Agglomerierung der Teilchen kommen, was sich jedoch nicht nachteilig auf die Eigenschaften auswirkt, da die Agglomerate bei der Verarbeitung zu Wirkmassen wieder auseinanderbrechen.

Die Beschichtung auf den Magnesiumteilchen muß sehr dünn sein und darf nicht mehr als 5 Gewichtsprozent, bezogen auf die Gesamtmasse des Magnesiumpulvers, betragen. Wenn die Beschichtung zu dick wird, wird die Reaktion der Teilchen in der Wirkmasse behindert, was unerwünscht ist. Besonders gute Ergebnisse werden mit Beschichtungen erzielt, die in einer Menge aufgetragen werden, welche 1 bis 4 Gewichtsprozent, insbesondere 2,5 bis 3,5 Gewichtsprozent, bezogen auf die Gesamtmasse des Magnesiumpulvers, entspricht.

Um derartig dünne Beschichtungen auf das Magnesiumpulver gleichmäßig aufbringen zu können, wird ein Vakuum-Wirbelschichtverfahren, wie es an sich bekannt ist, verwendet. Das Wirbelschichtverfahren muß so durchgeführt werden, daß während der Beschichtung Feuchtigkeit ausgeschlossen ist. Das Verfahren eignet sich für Magnesiumpulver, das für pyrotechnische Wirkmassen verwendet werden und in wäßrigen Systemen verarbeitet werden soll.

Das mit dem Kunststoff beschichtete Magnesiumpulver kann in dieser Form gelagert werden und wird zur Herstellung der pyrotechischen Wirkmasse in Wasser aufgeschlämmt, mit den übrigen an sich bekannten Bestandteilen, zum Beispiel rotem Phosphor, vermischt und dann in die gewünschte Form gebracht.

Die Stabilität des beschichteten Magnesiumpulvers während der Lagerung und während der Aufschlämmung in Wasser ist ausgezeichnet, und die Reaktivität der Wirkmasse wird nicht nennenswert beeinträchtigt.

Ein weiterer Gegenstand der Erfindung ist ein Magnesiumpulver mit einer Beschichtung aus einem für verdünnte Säuren und Wasser unlöslichen und für Wasser und Sauerstoff im wesentlichen undurchlässigen Kunststoff, wobei die Beschichtung nicht mehr als 5 Gewichtsprozent, bezogen auf die Gesamtmasse des Magnesiumpulvers, ausmacht.

Das erfindungsgemäß beschichtete Magnesiumpulver kann in dieser Form gelagert und transportiert werden. Es ist stabilisiert gegenüber einer Veränderung durch Wasser oder Sauerstoff oder Säure und kann daher vielfältig eingesetzt werden, insbesondere für Verfahren, in denen wäßrige Aufschlämmungen von Magnesiumpulver verwendet werden. Besonders bevorzugt wird das erfindungsgemäß beschichtete Magnesiumpulver zur Herstellung von pyrotechnischen Wirkmassen auf wäßriger Basis eingesetzt.

Die Erfindung wird durch die folgenden Beispiele erläutert.

### Beispiel 1

Magnesiumpulver wurde mit einer stabilisierenden Beschichtung versehen. Es wurde ein Magnesiumpulver mit einer durchschnittlichen Teilchengröße von 90 bis 140 µm verwendet. 9,0 kg dieses Magnesiumpulvers wurden in einer Vakuumwirbelschicht verwirbelt. Es wurde eine Lösung von 3,5% Methacrylsäure-Methylmethacrylat-1:2-Copolymer in Aceton/Methanol (12%:88%) aufgesprüht. Dabei wurden die folgenden Prozeßbedingungen eingehalten:
- Systemdruck:: etwa 250 mbar
- Gaseintrittstemperatur:: etwa 90°C
- Sprühdruck:: etwa 40 bar
- Sprührate:: etwa 80 g/min
- Temperatur der Sprühlösung:: etwa 60°C
- Kondensationstemperatur:: etwa -35°C

Nach Versprühen von 2,57 kg, 5,14 kg und 7,71 kg Lösung wurden ohne Prozeßunterbrechung Proben entnommen. Dies entsprach einem Filmauftrag von 1%, 2% und 3%.

Mit diesen Proben wurden Stabilitätsprüfungen durchgeführt, wobei jeweils 300 mg unbeschichtetes Magnesium und mit 1%, 2% und 3% beschichtetes Magnesium untersucht wurden. Das Probenmaterial wurde dazu in einen 500 ml Zweihalskolben gebracht, der bis zum Schliffansatz in einem auf 25°C thermostatisierten Wasserbad stand. Der mit einem 100 ml Tropftrichter versehene Zweihalskolben war über eine Schlauchverbindung mit einer thermostatisierten Bürette verbunden. Diese war wiederum mit einem Druckausgleichsgefäß versehen. Als Sperrflüssigkeit in der Bürette und dem Druckausgleichsgefäß diente Wasser. Vor Beginn der Messung wurde der Bürettenstand nivelliert. Nach Temperaturangleichung der gesamten Apparatur auf 25°C wurden 50,0 ml einer 0,1 n Salzsäure aus dem Tropftrichter schnell zur vorgelegten Probe gegeben. Die zeitabhängige Wasserstoffentwicklung wurde dann durch einfaches Ablesen des in der Bürette verdrängten Wasservolumens ermittelt. Das Ergebnis wird als Quotient m_{W}/m_{E} aus der Wasserstoffentwicklung m_{W} (D₂₅ = 0,1 mg/ml) und der Einwaage m_{E} angegeben.

Bei den angegebenen Bedingungen erfolgte eine Agglomeration von Partikeln unter Bildung stabiler Sekundäragglomerate. Die mittlere Korngröße wurde dadurch von etwa 120 µm auf etwa 310 µm angehoben. Dadurch wurden die Fließeigenschaften des beschichteten Magnesiumpulvers wesentlich verbessert. Für die Auswertung wurden die Proben nicht gesiebt.

Beim nicht beschichteten Magnesiumpulver war die Wasserstoffentwicklung so stark, daß in der ersten Minute nach Zugabe der 0,1 n Salzsäure die Meßkapazität der Bürette (50 ml) überschritten wurde.

Die Figur 1 zeigt ein Diagramm, in dem die Ergebnisse eingezeichnet sind für die auf die Einwaage bezogene Wasserstoffentwicklung m_{W}/m_{E} für das mit 1%, 2% und 3% beschichtete und für das nicht beschichtete Magnesiumpulver. Bei 1% und 2% Beschichtungsmenge bestehen nur geringe Unterschiede in der Wasserstoffentwicklung; es besteht jedoch eine deutliche Verzögerung im Vergleich zur nicht beschichteten Probe. Eine weitere Verbesserung erfolgt bei der mit 3% Beschichtung versehenen Probe.

## Patentansprüche

1. Verfahren zur Herstellung von Magnesiumpulver enthaltenden pyrotechnischen Wirkmassen auf wäßriger Basis,
dadurch gekennzeichnet, daß das Magnesiumpulver mit einem für verdünnte Säuren und Wasser unlöslichen und für Wasser und Sauerstoff im wesentlichen undurchlässigen Kunststoff in einem Vakuumwirbelschichtverfahren beschichtet wird, wobei die Beschichtung in einer Masse von nicht mehr als 5 Gewichtsprozent, bezogen auf die Gesamtmasse des Magnesiumpulvers, vorhanden ist, das erhaltene Pulver in Wasser aufgeschlämmt, mit den anderen Bestandteilen der Wirkmasse vermischt und in die gewünschte Form gebracht wird.

2. Verfahren nach Anspruch 1,
dadurch gekennzeichnet, daß als Kunststoff Polymere oder Copolymere auf Basis von Acrylsäure, Methacrylsäure, Acrylsäureestern und/oder Methacrylsäureestern verwendet werden.

3. Verfahren nach einem der vorhergehenden Ansprüche,
dadurch gekennzeichnet, daß das Magnesiumpulver mit einem Methacrylsäure-Methylmethacrylat-Copolymer, gelöst in einem Lösemittel, beschichtet wird.

4. Verfahren nach einem der vorhergehenden Ansprüche,
dadurch gekennzeichnet, daß das Magnesiumpulver mit dem Kunststoff in solcher Menge beschichtet wird, daß eine Beschichtung von 1 bis 4 Gewichtsprozent, bezogen auf die Gesamtmasse des Magnesiumpulvers, erreicht wird.

5. Magnesiumpulver mit einer Beschichtung aus einem für verdünnte Säuren und Wasser unlöslichen und für Wasser und Sauerstoff im wesentlichen undurchlässigen Kunststoff, hergestellt mit einem Verfahren nach einem der Ansprüche 1 bis 4.

6. Magnesiumpulver nach Anspruch 5,
dadurch gekennzeichnet, daß die Beschichtung aus einem Polymer oder Copolymer auf Basis von Acrylsäure, Methacrylsäure, Acrylsäureestern und/oder Methacrylsäureestern besteht.

7. Verwendung eines Magnesiumpulvers nach einem der Ansprüche 5 oder 6 zur Herstellung von Magnesiumpulver enthaltenden pyrotechnischen Wirkmassen.

## Claims

1. Process for preparing water-based pyrotechnical active substances containing magnesium powder, characterised in that in a vacuum fluidised bed process, the magnesium powder is coated with a synthetic material which is insoluble in dilute acids and water and substantially impermeable to water and oxygen, with the coating being present in an amount of not more than 5% by weight with respect to the total amount of the magnesium powder, the resulting powder is suspended in water, mixed with the other components of the active substance and brought into the desired shape.

2. Process according to claim 1, characterised in that polymers or copolymers based on acrylic acid, methacrylic acid, acrylic acid esters and/or methacrylic acid esters are used as the synthetic material.

3. Process according to one of the preceding claims, characterised in that the magnesium powder is coated with a methacrylic-acid-methyl-methacrylate copolymer, dissolved in a solvent.

4. Process according to one of the preceding claims, characterised in that the magnesium powder is coated with the synthetic material in such an amount that a coating of 1 to 4 % by weight with respect to the total amount of the magnesium powder is achieved.

5. Magnesium powder having a coating made of a synthetic material which is insoluble in dilute acids and water and substantially impermeable to water and oxygen, prepared by a process according to one of the claims 1 to 4.

6. Magnesium powder according to claim 5, characterised in that the coating comprises a polymer or copolymer based on acrylic acid, methacrylic acid, acrylic acid esters and/or methacrylic acid esters.

7. Use of a magnesium powder according to one of the claims 5 or 6, for preparing pyrotechnical active substances containing magnesium powder.

## Revendications

1. Procédé pour la préparation d'agents pyrotechniques à base aqueuse contenant de la poudre de magnésium, caractérisé en ce que la poudre de magnésium est revêtue avec une matière synthétique insoluble dans des acides dilués et dans l'eau et essentiellement imperméable à l'eau et à l'oxygène dans un procédé à lit fluidisé sous vide, le revêtement se faisant dans une quantité qui n'est pas supérieure à 5% en poids, rapportés à la masse totale de la poudre de magnésium, la poudre obtenue étant mise en suspension dans de l'eau, mélangée avec les autres constituants de l'agent et mise dans la forme souhaitée.

2. Procédé selon la revendication 1, caractérisé en ce que l'on utilise comme matière synthétique des polymères ou des copolymères à base d'acide acrylique, d'acide méthacrylique, d'ester d'acide acrylique et/ou d'ester d'acide méthacrylique.

3. Procédé selon l'une quelconque des revendications précédentes, caractérisé en ce que la poudre de magnésium est revêtue avec un copolymère d'acide méthacrylique-méthacrylate de méthyle dissous dans un solvant.

4. Procédé selon l'une quelconque des revendications précédentes, caractérisé en ce que la poudre de magnésium est revêtue avec la matière synthétique dans une quantité telle qu'on obtient un revêtement de 1 à 4% en poids, rapportés à la masse totale de la poudre de magnésium.

5. Poudre de magnésium avec un revêtement constitué d'une matière synthétique insoluble dans des acides dilués et dans l'eau et essentiellement imperméable à l'eau et à l'oxygène, préparée avec un procédé selon l'une quelconque des revendications 1 à 4.

6. Poudre de magnésium selon la revendication 5, caractérisée en ce que le revêtement est constitué d'un polymère ou d'un copolymère à base d'acide acrylique, d'acide méthacrylique, d'ester d'acide acrylique et/ou d'ester d'acide méthacrylique.

7. Utilisation d'une poudre de magnésium selon l'une quelconque des revendications 5 ou 6 pour la préparation d'agents pyrotechniques contenant de la poudre de magnésium.
